# EUROPÄISCHE PATENTSCHRIFT

(11) **EP 4 358 788 B1**
(45) Veröffentlichungstag und Bekanntmachung des Hinweises auf die Patenterteilung: **21.01.2026**
(21) Anmeldenummer: 22731230.3
(22) Anmeldetag: 01.06.2022
(51) Int. Cl.: A44B 18/00

(54) **VERFAHREN ZUM HERSTELLEN EINES HAFTVERSCHLUSSTEILS**
METHOD FOR PRODUCING A TOUCH-AND-CLOSE FASTENER PART
PROCÉDÉ DE PRODUCTION D'UNE PARTIE DE FERMETURE À ACCROCHAGE PAR CONTACT

(30) Priorität: 26.06.2021 DE 102021003311
(43) Veröffentlichungstag der Anmeldung: 01.05.2024
(73) Patentinhaber: Gottlieb Binder GmbH & Co. KG, 71088 Holzgerlingen (DE)
(72) Erfinder: POULAKIS, Konstantinos, 71157 Hildrizhausen (DE); HEEPE, Lars, 72072 Tübingen (DE)
(74) Vertreter: Kohler Schmid Möbus Patentanwälte
(86) Internationale Anmeldenummer: PCT/EP2022/064913
(87) Internationale Veröffentlichungsnummer: WO 2022/268465

(56) Entgegenhaltungen:
- EP-A2- 0 211 564
- DE-B3- 10 240 986
- US-A- 3 138 841

## Beschreibung

Die Erfindung betrifft ein Verfahren zum Herstellen eines Haftverschlussteils.

Durch DE 102 40 986 B3 ist ein flächenförmiges Haftverschlussteil für einen Haftverschluss bekannt, bei dem lösbar miteinander korrespondierende Verschlusselemente in Eingriff bringbar sind, mit einer Grundstruktur mit einem Fadensystem aus Kettfäden und Schussfäden und mit mindestens einem Funktionsfaden, der das Grundgewebe teilweise durchgreift und der die Verschlusselemente ausbildet. Dadurch, dass zur Herstellung des bekannten Haftverschlussteils der jeweilige Funktionsfaden an der Stelle einer Schlaufenbildung aufgeschnitten einen Verschlusshaken ergibt oder dass bei einem thermischen Energieeintrag - unter der Voraussetzung, dass der Funktionsfaden aus einem Kunststoffmaterial besteht - die aufgetrennten Enden der Verschlusselemente pilzartige Verschlussköpfe ausbilden, hat es sich gezeigt, dass die bekannten Verschlussteile respektive Verhakungselemente mit zugehörigen Befestigungseinrichtungen hochfeste System-Verbindungen miteinander eingehen, die bei entsprechend großen von Hand aufzubringenden Betätigungskräften im Sinne eines wiederlösbaren Kletten^{®}-Haftverschlusses im Bedarfsfall auch jederzeit wieder voneinander trennbar sind. Für den Erhalt einer solchen Verbindungslösung werden speziell aufeinander abgestimmte Oberflächen und Einzelkomponenten benötigt, was zu entsprechend hohen Herstellkosten führt.

US 3 138 841 A betrifft das Aufschneiden von Schlaufen, die aus einem Gewebe hervorstehen und das anschließende Erwärmen der Enden der Schlaufen, um diese Enden mit einer pilzförmigen Struktur zu versehen.

Die mittels des thermischen Energieeintragverfahrens erzeugten pilzartigen Verschlussköpfe stehen randseitig in radialer Richtung relativ weit über einen zugehörigen Stiel vor, mit dem der jeweilige Verschlusskopf axial beabstandet an die Grundstruktur in Form des Grundgewebes angebunden ist. Dergestalt verspricht man sich hohe Haftfestigkeitswerte, sofern ein dahingehender Verschlusskopf mit einem anderen pilzartigen Verschlusskopf eines weiteren Haftverschlussteils unter Bildung des Haftverschlusses oder mit einem entsprechenden Schlaufenmaterial des dahingehend weiteren Verschlussteiles in Verhakungseingriff kommt. In der Praxis hat es sich jedoch gezeigt, dass es bei entsprechend groß ausgeformten Verhakungsköpfen bei einem Eindringen des dahingehenden Kopfes in das benachbarte Kopf- oder Schlaufenmaterial in unbeabsichtigter Weise zu erhöhten Eindringwiderständen kommen kann, beispielsweise weil Kopf auf Kopf zu liegen kommt oder das Schlaufenmaterial durch das zum Verhaken benötigte Kopfmaterial zusammengedrückt wird, ohne dass der gewünschte Verhakungseingriff zustande kommt.

Ausgehend von diesem Stand der Technik liegt daher der Erfindung die Aufgabe zugrunde ein Verfahren zum Herstellen eines Haftverschlussteiles zu schaffen, das sich mit weiteren Verschlussteilen zur Bildung eines Haftverschlusses verbinden lässt, wobei hohe Scherfestigkeiten erreicht werden sollen. Eine dahingehende Aufgabe löst ein Verfahren mit den Merkmalen des Patentanspruches 1 in seiner Gesamtheit.

Das erfindungsgemäße Verfahren zum Herstellen eines Haftverschlussteiles ist charakterisiert durch zumindest die folgenden Schritte:
- Herstellen einer Grundstruktur aus einem Fadensystem, das einzelne Schlaufen aufweist, die zumindest teilweise aus Polyamid- oder aus Polyester-Kunststoffmaterial bestehen,
- Aufschneiden von zumindest einem Teil der Schlaufen unter Bildung zweier stielartiger Schlaufenenden,
- Anwärmen der Schlaufenenden mit einer vorgebbaren Temperatur und mit einer vorgebbaren Anwärmzeit, bis unter der Oberflächenspannung des Kunststoffmaterials eine Kopfform als Verdickung am jeweiligen Schlaufenende entsteht, und
- Bildung der Kopfform mit einer konvexen Oberseite, die an der Stelle eines linienförmigen Überganges in eine konkave Verhakungsfläche übergeht, die nahtfrei in das anschließende stielartige Schlaufenende für ein Verhakungselement übergeführt wird.

Dadurch, dass mittels des erfindungsgemäßen Verfahrens eine konvexe Kopfformoberseite erreicht wird, entsteht eine Art vorstehende Gleitfläche an der das benachbarte Kopf- oder Schlaufenmaterial bei Vorgängen des Ineingriffbringens abgleiten kann und kommt dergestalt dann unmittelbar in Anlage mit der konkaven Verhakungsfläche für eine verlässliche wiederlösbare Verbindung von zwei zuordenbaren Haftverschlussteilen eines Gesamt-Haftverschlusses.

Es ist für einen Durchschnittsfachmann auf dem Gebiet dahingehender Haftverschlüsse überraschend, dass er an der Stelle eines linienförmigen Überganges am Kopfteil, dessen konvexe Oberseite in eine konkav sich anschließende Unterseite übergehen lassen kann und dabei hohe Scherfestigkeiten erreicht, ohne dass wie bisher im Stand der Technik durch eine scharfabzeichnende Randbildung, das Kopfteil mit deutlichem Überstand radial über den Außenumfang des sich anschließenden Stiels vorspringen muss.

Obwohl das durch das erfindungsgemäße Verfahren hergestellte Kopfteil mit konvex-konkaven Formgebungsflächen relativ klein dimensioniert ist, was einem ungestörten Verhakungseingriff zugutekommt, sind neben den hohen Scherfestigkeiten ausreichend hohe Verhakungskräfte und insbesondere auch entsprechende Schälfestigkeitswerte erreicht, wozu der insgesamt steife Aufbau eines jeden Verhakungselementes mit beiträgt. Die im Rahmen des Herstellverfahrens zum Einsatz kommenden Polyamid- und Polyesterfasern sind insoweit hochfest und verfügen über ein hohes Maß an Steifigkeit, so dass sich ohne Weiteres die benötigten Verhakungs- und Schälfestigkeitskräfte über das jeweilige Verhakungselement in seine Grundstruktur ableiten lassen, auch im Rahmen einer miniaturisierten Bauweise für jedes Verhakungselement. Des Weiteren haben die eingesetzten Kunststoffmaterialien eine gute Abriebfestigkeit und Verschleißfestigkeit; auch nach langandauerndem Einsatz im Rahmen eines immer wieder öffenbaren und erneut verschließbaren Gesamt-Haftverschlusses.

Bei einer weiteren bevorzugten Ausführungsform des erfindungsgemäßen Verfahrens ist vorgesehen, dass die Grundstruktur aus einem
- Gewebe aus Kett- und Schussfäden, in das einzelne Polfäden unter Bildung der Schlaufen mit eingewoben werden,
- Gestricke mit einem Fadensystem, bei dem die einzelnen Schlaufen immer der Reihe nach verbunden werden, oder
- Gewirke mit einer Vielzahl von parallel zueinander verlaufenden Fäden, die ineinandergeschoben die Schlaufen ausbilden
gebildet wird. Letztendlich ist von Bedeutung, dass die jeweilige Grundstruktur ein vorstehendes Schlaufenmaterial aufweist, nach dessen Auftrennen und Anwärmen respektive Anflämmen die Kopfteile mit ihren gewünschten konvexen und konkaven Flächenformen entstehen.

Bei einer weiteren besonders bevorzugten Ausführungsform des erfindungsgemäßen Verfahrens ist vorgesehen, dass die jeweilige Schlaufe in einer Höhe zwischen einem unteren Bereich und einem oberen Bereich, ausgehend von der Grundstruktur geradlinig und in einer vorgebbaren Schnittebene, vorzugsweise parallel zur Grundstruktur verlaufend, durchschnitten wird, beispielsweise in einem Bereich zwischen 30% und 90%, besonders bevorzugt in einem Bereich zwischen 50 und 80% der zugehörigen Scheitelhöhe der Schlaufe abzüglich des jeweiligen Fadendurchmessers. Dergestalt ergeben sich unterschiedlich lange Stiele gemessen von der Grundstruktur bis zu dem Beginn des jeweiligen Kopfteiles, so dass mit nur einem Herstellverfahren sich sehr unterschiedliche Strukturen von Verschlussteilen generieren lassen.

Bei einer weiteren bevorzugten Ausführungsform des erfindungsgemäßen Verfahrens ist vorgesehen, dass bei dem geradlinig verlaufenden Schnitt
- durch einen Bereich, bei dem die Faser einer Schlaufe bis zum bogenförmigen Übergang eine geringe Krümmung aufweist, durch anschließendes Anwärmen eine symmetrische Kopfform gebildet wird, und
- durch einen Bereich, bei dem die Faser der Schlaufe in Richtung des bogenförmigen Überganges stärker gekrümmt ist, durch anschließendes Anwärmen eine asymmetrische Kopfform gebildet wird.

Während sich bei einem symmetrischen Kopfverlauf in alle Richtungen vergleichbare Verhakungskräfte und Schälfestigkeitswerte ergeben, lässt sich bei einer asymmetrischen Kopfform in Richtung des stärker gekrümmten Bogenüberganges eine Vorzugsrichtung für das Schließen und Öffnen eines Haftverschlusses erreichen.

Bei einer weiteren bevorzugten Ausführungsform des erfindungsgemäßen Verfahrens ist vorgesehen, dass für den Erhalt einer symmetrischen Kopfform der geradlinige Schnitt als Vorform ein Schlaufenende in Form eines zylindrischen Stiels und für den Erhalt einer asymmetrischen Kopfform als Vorform ein Stiel mit schräg geneigter und gegenüber dem Stiel überstehender Kopffläche erzeugt wird, die ausgehend von ihrem Überstand mit konkav verlaufender Verhakungsfläche in den zylindrischen Stiel übergeht. In jedem Fall genügt das im Stiel bevorratete Materialvolumen für die Ausprägung der jeweils benötigten Kopfform, sei es im Rahmen eines symmetrischen oder eines asymmetrischen Aufbaues.

Bei einem weiteren bevorzugten Herstellverfahren ist vorgesehen, dass die axiale Länge der jeweiligen Vorform durch das Anwärmen unter Bildung der jeweiligen Kopfform in Richtung der dahingehenden Endform verkürzt wird. Durch die dahingehende Verkürzung während des Formvorganges ergibt sich ein vergleichmäßigter und verdichteter Materialverlauf innerhalb des Stiels für jedes Verhakungselement, was zu verbesserten Steifigkeitswerten führt.

Um ein gutes Eindringen in das jeweilige Verschlussmaterial eines zugehörigen Verschlussteils für den Erhalt des Gesamt-Haftverschluss zu gewährleisten, bei gleichzeitig guter Verhaftung der benachbarten in Eingriff miteinander kommenden Verschlusselemente ist vorgesehen, dass die Krümmung der konvexen Oberseite gleich oder im Wesentlichen gleich ist zu der Krümmung der insoweit konkav ausgebildeten Verhakungsfläche für eine einzelne Kopfform.

Bei einer weiteren bevorzugten Ausführungsform des erfindungsgemäßen Verfahrens ist vorgesehen, dass bei der symmetrischen Kopfform in Draufsicht eine Kreisfläche und bei der asymmetrischen Kopfform in Draufsicht eine langgezogene Fläche, insbesondere in der Art einer Ellipse, durch das Anwärmen ausgebildet wird. Während die Kreisfläche als Kopfform die insoweit den linienförmigen Übergang bildet in allen Richtungen eine gleichförmige Verhakungsmöglichkeit eröffnet, wird durch die Ellipsenform eine Vorzugsrichtung vorgegeben mit verbesserter Verhakung für die über den Stiel vorstehenden Ellipsenteile.

Die Erfindung betrifft des Weiteren ein Haftverschlussteil, hergestellt mit einem Verfahren wie vorstehend vorgestellt, dass es aus einer Vielzahl von einander beabstandeten Verhakungselementen aus einem Polyamid- oder aus einem Polyester-Kunststoffmaterial besteht, die jeweils mit einem Stiel und einem Kopfteil versehen von einer Grundstruktur gebildet aus einem Fadensystem nach einer Seite hin als Teil von einzelnen, aufgeschnittenen Schlaufen vorstehen, und dass das Kopfteil eine Kopfform mit einer konvexen Oberseite aufweist, die an der Stelle eines linienförmigen Übergangs in eine konkave Verhakungsfläche übergeht, die nahtfrei in den sich anschließenden Stiel ausmündet. Mit dem erfindungsgemäßen Verfahren lassen sich dahingehende Haftverschlussteile in großen Mengen in kostengünstiger Weise zur Verfügung stellen. Insbesondere lässt sich ein dahingehendes Haftverschlussteil im Bereich sogenannter Bodengruppentextilien verwenden, beispielsweise zum Festlegen einer mit korrespondierenden Haftverschlussteilen versehenen Bodenmatte im Bereich des Innern von Kraftfahrzeugen. So wird zum einen die Bodenmatte sicher am Fahrzeugboden befestigt und lässt sich für Reinigung- oder Austauschvorgänge auch ohne Weiteres vom Fahrzeugboden entnehmen und bedarfsweise erneut dort rutschfest anbringen.

Bei einer bevorzugten Ausführungsform des erfindungsgemäßen Haftverschlussteiles ist dabei vorgesehen, dass das Verhältnis des Durchmessers D an der Stelle des linienförmigen Überganges zwischen konvexer Kopfform und konkaver Verhakungsfläche zum Durchmesser d des Stiels ≤ 2,5, bevorzugt ≤ 2, besonders bevorzugt ≤ 1,8 ist. Insbesondere bei dahingehenden Durchmesserverhältnissen hat sich eine gute Eindringfähigkeit für das Haftverschlussteil ergeben bei gleichzeitig hoher Verhaftungswirkung gegenüber zugeordneten Haftverschlussteilen eines Gesamt-Haftverschlusses aufgrund der Eigensteifigkeit des Verhakungselementes.

Im Folgenden wird das erfindungsgemäße Verfahren zum Herstellen eines Haftverschlussteiles anhand von Ausführungsbeispielen für ein solches Haftverschlussteil näher erläutert. Dabei zeigen in prinzipieller und nicht maßstäblicher Darstellung die
- Figur 1: ausschnittsweise eine seitliche Darstellung auf ein Haftverschlussteil mit einzelnen Kopfformen, wie sie in der Figur 4 dargestellt sind;
- Figuren 2 bis 5: in stark vereinfachter Darstellung die einzelnen Herstellschritte für den Erhalt eines Haftverschlussteiles nach der Figur 1; und
- Figuren 6 bis 9: wiederum nach einzelnen Herstellschritten aufgegliedert den Erhalt eines geänderten Ausführungsbeispiels gegenüber den Figuren 1 bis 5.

Die Figur 1 zeigt ausschnittsweise ein Haftverschlussteil bestehend aus einer Grundstruktur 10 aus einem Fadensystem, das einzelne Schlaufen 12 aufweist, wie sie exemplarisch in den Figuren 2 und 6 für ein einzelnes Verhakungselement 26 dargestellt sind. Die einzelnen Schlaufen 12 bestehen aus einem Polyamid- oder Polyester-Kunststoffmaterial. Wie weiter die Figuren 2 und 6 zeigen werden die dahingehenden Schlaufen 12 entlang einer Schnitt- oder Schneidlinie 14 aufgeschnitten, die im vorgegebenen Fall parallel zur Grundstruktur 10 verläuft. Es besteht aber auch hier die Möglichkeit eine andere, allseits geneigte Schneidebene (nicht dargestellt) zu wählen.

Die aufgetrennten Schlaufenenden 16 werden mit einer vorgebbaren Temperatur und mit einer vorgebbaren Anwärmzeit angewärmt respektive angeflämmt bis unter der Oberflächenspannung des aufgeschmolzenen oder erweichten Kunststoffmaterials eine Kopfform 18 als Verdickung am jeweiligen Schlaufenende 16 entsteht gemäß der Darstellung nach den Figuren 4 und 8. In den Figuren 3 und 7 ist als Schlaufenende 16 das jeweils linke Stielteilelement, gesehen in Blickrichtung auf die Figuren 2 bzw. 6, wiedergegeben. Während beim Schnitt durch die Schlaufenstruktur nach der Figur 2 im Wesentlichen ein geradlinig zylindrisches Schlaufenende 16 oder Stielteil entsteht, ist die verwendete Fadenstruktur nach der Figur 6 im Durchmesser dicker ausgebildet als der Faden nach der Figur 2, so dass sich aufgrund der Eigenspannung des Fadenmaterials eine Schlaufenendstruktur in hochgestellter Weise mit einer schiefen Ebene nach der Figur 7 ergibt.

Die teilweise in den Figuren 3 und 7 dargestellten Stiele 20 in Form der Schlaufenenden 16 werden dann, was nicht näher dargestellt ist, von oben her über die Erweichungstemperatur des Kunststoffmaterials angewärmt, wobei bei einer Konfiguration nach der Figur 3 sich eine Kopfform 18 respektive Kopfteil nach den Figuren 4 und 5 einstellt und bei dem Schlaufenende 16 nach der Figur 7 eine Kopfform 18 respektive Kopfteil nach den Figuren 8 und 9, wobei die Figur 5 eine Draufsicht auf die Kopfform 18 nach der Figur 4 darstellt und die Figur 9 bei elliptischer Ausgestaltung die Draufsicht auf die Kopfform 18 nach der Figur 8.

Beide Kopfformen 18 nach den Figuren 4 und 8 verfügen über eine konvexe Oberseite 22 und seitlich angrenzend eine umlaufende konkave Verhakungsfläche 24. Zwischen der jeweils konvexen Oberseite 22 und der darunter sich anschließenden konkaven Verhakungsfläche 24 befindet sich ein linienförmiger Übergang 28, der gemäß der Darstellung nach der Figur 5 kreisförmig ist oder gemäß der Darstellung nach der Figur 9 für das Verhakungselement 26 nach der Figur 8 elliptisch ausgebildet ist. Alle Verhakungselemente 26 sind einstückig ausgebildet und die einzelnen Kopfformen 18 gehen nahtfrei in die Stiele 20 respektive in die Schlaufenenden 16 über.

Wie sich insbesondere aus der Figur 1 ergibt, ist die Grundstruktur 10 aus einem Gewebe 30 aus Kett- und Schussfäden gebildet, in das einzelne Polfäden 32 unter Bildung der Schlaufen 12 mit eingewoben sind. Ein dahingehender Gewebeaufbau für ein Haftverschlussteil ist beispielhaft in der DE 102 40 986 B3 gezeigt sowie für Mulitfilamentsysteme aus der DE 10 2007 003 287 A1 bekannt. Die Anzahl der einzelnen Verhakungselemente 26 auf der Grundstruktur 10 können 100 bis 200 Stück/cm² betragen mit einem jeweiligen Stiel-Durchmesserd für ein Verhakungselement 26 im Bereich von 150 bis 250 *µ*m. Ferner kann die Höhe des jeweiligen Verhakungselementes 26 gerechnet von der fußseitigen Basis an der Grundstruktur 10 bis zum äußersten Kopfteilende 1200 bis 2200 *µ*m betragen und die Abmessung des Kopfteildurchmessers D an der Stelle seiner größten Verbreiterung kann im Bereich zwischen 200 bis 400 *µ*m liegen. Insoweit sind sehr lange Stiele 20, die gemäß der Darstellung nach der Figur 1 senkrecht und parallel zueinander verlaufen mit einem ausgesprochen klein dimensionierten Kopfteil mit der jeweiligen Kopfform 18 versehen.

Anstelle des in Figur 1 gezeigten Gewebes 30 als Grundstruktur 10 kann diese auch aus einem Gestricke bestehen mit einem Fadensystem, bei dem die einzelnen Schlaufen 12 immer der Reihe nach verbunden werden. Ferner besteht die Möglichkeit ein Gewirke zu erstellen mit einer Vielzahl von parallel zueinander verlaufenden Fäden, die dann ineinander geschoben die Schlaufen 12 ausbilden. Da dahingehende Gestricke und Gewirke auf dem Gebiet der Erstellung von Haftverschlussteilen sind üblich, so dass an dieser Stelle hierauf nicht mehr näher eingegangen wird.

Wie sich des Weiteren aus der Figur 2 ergibt, wird die jeweilige Schlaufe 12 in einer Höhe zwischen einem unteren Bereich und einem oberen Bereich, ausgehend von der jeweiligen Grundstruktur 10, geradlinig und in einer vorgebbaren Schnittebene, hier vorzugsweise parallel zur Grundstruktur 10 verlaufend entlang der Linie 14 durchschnitten, beispielsweise in einem Bereich zwischen 30% und 90% besonders bevorzugt in einem Bereich zwischen 50 und 80% der zugehörigen Scheitelhöhe der Schlaufe 12 abzüglich des jeweiligen Fadendurchmessers für den verwendeten Einsatzfaden. So verläuft die Schneid- oder Schnittlinie 14 für die Ausführungsform nach der Figur 2 in etwa hälftig durch die Schlaufe 12 und bei der Ausführungsform nach der Figur 6 in etwa im Bereich von 80% der genannten Scheitelhöhe abzüglich des Fadendurchmessers.

Wie sich des Weiteren aus den Figuren 3 und 7 ergibt, wird bei dem in den Figuren 2 und 6 gezeigten geradlinig verlaufenden Schnitt durch einen Bereich, bei dem die Faser einer Schlaufe 12 bis zum bogenförmigen Übergang 15 eine geringe Krümmung aufweist durch anschließendes Anwärmen eine symmetrische Kopfform gemäß der Darstellung nach der Figur 4 gebildet bzw. bei einem Schnitt durch einen Bereich, bei dem die Faser der Schlaufe in Richtung des bogenförmigen Überganges 17 stärker gekrümmt ist, durch das angesprochene anschließende Anwärmen eine asymmetrische Kopfform 18 gebildet gemäß der Darstellung nach den Figuren 8 und 9, bei bereits asymmetrischer Zwischenübergangsstellung für das Schlaufenende 16 gemäß der Darstellung nach der Figur 7. Für den Erhalt einer symmetrischen Kopfform 18 gemäß den Darstellungen nach den Figuren 4 und 5 erzeugt der geradlinige Schnitt als Vorform ein Schlaufenende 16 in Form eines zylindrischen Stiels 20 gemäß der Darstellung nach der Figur 3, wohingegen für den Erhalt einer asymmetrischen Kopfform nach den Figuren 8 und 9 als Vorform ein Stiel 20 mit schräg geneigter und gegenüber dem Stiel 20 überstehender Kopffläche erzeugt wird gemäß der Darstellung nach dem Zwischenschritt in Figur 7, die ausgehend von ihrem Überstand 34 mit konkav verlaufender Verhakungsfläche 24 in den ansonsten fußseitigen zylindrischen Stiel 20 übergeht.

Wie sich weiter aus den Darstellungen nach den Figuren 7 und 8 ergibt, ist bei der asymmetrischen Lösung die konkave Verhakungsfläche 24 in Blickrichtung auf die Figuren gesehen, rechtsseitig stärker ausgeprägt als linksseitig. Dergestalt ergibt sich insgesamt eine asymmetrische elliptische Übergangsfläche zwischen dem ansonsten zylindrischen Stiel 20 und dem linienförmigen Übergang 28 an der Kopfform 18. Wie sich des Weiteren aus dem Herstellschritt von den Figuren 3 nach 4 bzw. von den Figuren 7 nach 8 ergibt, ist die axiale Länge der jeweiligen Vorform größer als die spätere Länge, bei der die dahingehende Endform nach den Figuren 4 und 8 durch das Anwärmen des Stielteilendes unter Bildung der jeweiligen Kopfform 18 verkürzt ist. Als besonders günstig hat es sich erwiesen, wenn die Krümmung der konvexen Oberseite 22 der Krümmung der konkaven Verhakungsfläche 24 entspricht, bei der Ausführungsform nach der Figur 8 der am stärksten konkaven Verhakungsfläche 24 entspricht. Als besonders vorteilhaft für das Haftverschlussteil hat es sich erwiesen, wenn gemäß der Darstellung nach den Figuren 4 und 5 sowie 8 und 9 das Verhältnis des Durchmessers D an der Stelle des linienförmigen Überganges 28 zwischen konvexer Kopfform 22 und konkaver Verhakungsfläche 24 zum Durchmesser d des Stiels 20 ≤ 2,5, bevorzugt ≤ 2, besonders bevorzugt ≤ 1,8 ist. Dergestalt ergibt sich eine besonders eigenstabile verhakungssichere Haftverschlussstruktur, wie sie beispielhaft in der Figur 1 in prinzipieller Weise wiedergegeben ist.

Es versteht sich, dass alle Figuren, insbesondere betreffend die Außenkontur, idealisiert wiedergegeben sind. So entstehen bereits materialbedingt am Außenumfang einer jeden Kopfform 18, insbesondere entlang ihres linienförmigen Überganges 28, Unregelmäßigkeiten in Form von Ausnehmungen oder vorstehenden Zacken. Besonders gute Ergebnisse haben sich erzielen lassen, sofern man für das reine Polgarn des Grundgewebes 30 mit den Schlaufen 12 solches aus 100 % Polyester verwendet und dieses den folgenden Produktionsparametern unterwirft:
Produktionsgeschwindigkeit: 10 - 12,4m/min
Drehzahl Schermesser: 1200 - 1410 U/min
Scherhöhe: 2 - 2,4 mm
Flammhöhe: 1,50 - 1,55 mm.

Zur Kennzeichnung des jeweiligen Haftverschlussproduktes kann es vorteilhaft sein Polyamid einzusetzen, so dass das Produkt als Ganzes schwarz erscheint oder aus Polyestermaterial aufzubauen, was zur Folge hat, dass sich ein transparenter Verschlussaufbau ergibt. Insgesamt ist ein Haftverschlussteil realisiert mit schlank aufbauenden Stielen 20 mit sich anschließenden klein dimensionierten Kopfformen 18, so dass sich das erfindungsgemäße Verschlussteil sehr gut in andere Verschlussmaterialien einbringen lässt. Die aufgezeigte Befestigungseinrichtung erreicht mit dem zuordenbaren Bodengruppentextil hohe Scherfestigkeiten, so dass ein unerwünschtes Verrutschen in jedem Fall vermieden ist. Die erfindungsgemäß klein gehaltenen Kopfgeometrien führen zu ausreichenden Haft- bzw. Schälfestigkeitswerten, um eine ausreichend sichere Verankerung der Bodenmatte am Bodengruppentextil gewährleisten zu können, ohne dass die Kopfteile dabei durch Aufrauvorgänge das Bodengruppentextil zerstören würden. Dies hat so keine Entsprechung im Stand der Technik.

## Patentansprüche

1. Verfahren zum Herstellen eines Haftverschlussteils, beinhaltend zumindest die folgenden Schritte:
- Herstellen einer Grundstruktur (10) aus einem Fadensystem, das einzelne Schlaufen (12) aufweist, die zumindest teilweise aus Polyamid- oder aus Polyester-Kunststoffmaterial bestehen,
- Aufschneiden von zumindest einem Teil der Schlaufen (12) unter Bildung zweier stielartiger Schlaufenenden (16),
- Anwärmen der Schlaufenenden (16) mit einer vorgebbaren Temperatur und mit einer vorgebbaren Anwärmzeit, bis unter der Oberflächenspannung des Kunststoffmaterials eine Kopfform (18) als Verdickung am jeweiligen Schlaufenende (16) entsteht, und
- Bildung der Kopfform (18) mit einer konvexen Oberseite (22), die an der Stelle eines linienförmigen Überganges (28) in eine konkave Verhakungsfläche (24) übergeht, die nahtfrei in das anschließende stielartige Schlaufenende (26) für ein Verhakungselement (26) übergeführt wird.

2. Verfahren nach Anspruch 1, **dadurch gekennzeichnet, dass** die Grundstruktur (10) aus einem
- Gewebe (30) aus Kett- und Schussfäden, in das einzelne Polfäden unter Bildung der Schlaufen (12) mit eingewoben werden,
- Gestricke mit einem Fadensystem, bei dem die einzelnen Schlaufen (12) immer der Reihe nach verbunden werden, oder
- Gewirke mit einer Vielzahl von parallel zueinander verlaufenden Fäden, die ineinandergeschoben die Schlaufen (12) ausbilden gebildet wird.

3. Verfahren nach Anspruch 1 oder 2, **dadurch gekennzeichnet, dass** die jeweilige Schlaufe (12) in einer Höhe zwischen einem unteren Bereich und einem oberen Bereich, ausgehend von der Grundstruktur (10) geradlinig und in einer vorgebbaren Schnittebene, vorzugsweise parallel zur Grundstruktur (10) verlaufend, durchschnitten wird, beispielsweise in einem Bereich zwischen 30% und 90%, besonders bevorzugt in einem Bereich zwischen 50 und 80% der zugehörigen Scheitelhöhe der Schlaufe (12) abzüglich des jeweiligen Fadendurchmessers.

4. Verfahren nach einem der Ansprüche 1 bis 3, **dadurch gekennzeichnet, dass** bei dem geradlinig verlaufenden Schnitt
- durch einen Bereich, bei dem die Faser einer Schlaufe (12) bis zum bogenförmigen Übergang (15) eine geringe Krümmung aufweist, durch anschließendes Anwärmen eine symmetrische Kopfform (18) gebildet wird, und
- durch einen Bereich, bei dem die Faser der Schlaufe (12) in Richtung des bogenförmigen Überganges (17) stärker gekrümmt ist, durch anschließendes Anwärmen eine asymmetrische Kopfform (18) gebildet wird.

5. Verfahren nach Anspruch 3 und Anspruch 4, **dadurch gekennzeichnet, dass** für den Erhalt der symmetrischen Kopfform (18) der geradlinige Schnitt als Vorform ein Schlaufenende (16) in Form eines zylindrischen Stiels (20) und für den Erhalt der asymmetrischen Kopfform (18) als Vorform ein Stiel (20) mit schräg geneigter und gegenüber dem Stiel (20) überstehender Kopffläche erzeugt wird, die ausgehend von ihrem Überstand (34) mit konkav verlaufender Verhakungsfläche (24) in den zylindrischen Stiel (20) übergeht.

6. Verfahren nach Anspruch 5, **dadurch gekennzeichnet, dass** die axiale Länge der jeweiligen Vorform durch das Anwärmen unter Bildung der jeweiligen Kopfform (18) in Richtung der dahingehenden Endform verkürzt wird.

7. Verfahren nach einem der vorstehenden Ansprüche, **dadurch gekennzeichnet, dass** die Krümmung auf der konvexen Oberseite im Wesentlichen der Krümmung der konkaven, zur Verhakung vorgesehenen Verhakungsfläche (24) für eine Kopfform (18) entspricht, vorzugsweise mit gleicher Krümmung ausgebildet wird.

8. Verfahren nach einem der vorstehenden Ansprüche und Anspruch 4, **dadurch gekennzeichnet, dass** bei der symmetrischen Kopfform (18) in Draufsicht eine Kreisfläche und bei der asymmetrischen Kopfform (18) in Draufsicht eine langgezogene Fläche, insbesondere in der Art einer Ellipse, durch das Anwärmen ausgebildet wird.

9. Haftverschlussteil, hergestellt mit einem Verfahren nach einem der vorstehenden Ansprüche, **dadurch gekennzeichnet, dass** es aus einer Vielzahl von einander beabstandeten Verhakungselementen (26) aus einem Polyamid- oder aus einem Polyester-Kunststoffmaterial besteht, die jeweils mit einem Stiel (20) und einem Kopfteil versehen von einer Grundstruktur (10) gebildet aus einem Fadensystem nach einer Seite hin als Teil von einzelnen, aufgeschnittenen Schlaufen (12) vorstehen, und dass das Kopfteil eine Kopfform (18) mit einer konvexen Oberseite (22) aufweist, die an der Stelle eines linienförmigen Übergangs (28) in eine konkave Verhakungsfläche (24) übergeht, die nahtfrei in den sich anschließenden Stiel (20) ausmündet.

10. Haftverschlussteil nach Anspruch 9, **dadurch gekennzeichnet, dass** das Verhältnis des Durchmessers D an der Stelle des linienförmigen Überganges zwischen konvexer Kopfform (18) und konkaver Verhakungsfläche (24) zum Durchmesser d des Stiels ≤ 2,5, bevorzugt ≤ 2, besonders bevorzugt ≤ 1,8 ist.

## Claims

1. Method for manufacturing an adhesive closure part, comprising at least the following steps:
- producing a basic structure (10) from a thread system comprising individual loops (12) which consist at least partially of polyamide plastic material or polyester plastic material,
- cutting open at least part of the loops (12) to form two stem-like loop ends (16),
- heating the loop ends (16) to a predeterminable temperature and for a predeterminable heating time until a head shape (18) is formed as a thickening at the respective loop end (16) under the surface tension of the plastic material, and
- forming the head shape (18) with a convex upper side (22) which merges at the point of a linear transition (28) into a concave hooking surface (24) which is seamlessly transferred into the adjoining stem-like loop end (26) for a hooking element (26).

2. Method according to claim 1, **characterized in that** the basic structure (10) is formed from
- a fabric (30) of warp and weft threads, into which individual pile threads are woven to form the loops (12),
- knitted fabrics with a thread system in which the individual loops (12) are always connected in sequence, or
- knitwear with a plurality of threads running parallel to each other which, when pushed into each other, form the loops (12).

3. Method according to claim 1 or 2, **characterized in that** the respective loop (12) is cut at a height between a lower region and an upper region, starting from the basic structure (10) in a straight line and in a predeterminable cutting plane, preferably running parallel to the basic structure (10), for example in a region between 30% and 90%, particularly preferably in a region between 50 and 80% of the associated apex height of the loop (12) minus the respective thread diameter.

4. Method according to one of the claims 1 to 3, **characterized in that**, in the case of a straight cut
- through a region in which the fiber of a loop (12) has a slight curvature up to the arcuate transition (15), a symmetrical head shape (18) is formed by subsequent heating, and
- through an area in which the fiber of the loop (12) is more curved in the direction of the arcuate transition (17), an asymmetrical head shape (18) is formed by subsequent heating.

5. Method according to claim 3 and claim 4, **characterized in that**, in order to obtain the symmetrical head shape (18), the straight cut produces as a preform a loop end (16) in the form of a cylindrical stem (20) and, in order to obtain the asymmetrical head shape (18), a stem (20) with a head surface inclined at an angle and protruding beyond the stem (20) is produced as a preform, which, starting from its protrusion (34), merges into the cylindrical stem (20) with a concave hooking surface (24).

6. Method according to claim 5, **characterized in that** the axial length of the respective preform is shortened by heating to form the respective head shape (18) in the direction of the final shape.

7. Method according to one of the preceding claims, **characterized in that** the curvature on the convex upper side essentially corresponds to the curvature of the concave hooking surface (24) provided for hooking, for a head shape (18), preferably being formed with the same curvature.

8. Method according to one of the preceding claims and claim 4, **characterized in that**, in the case of the symmetrical head shape (18) in plan view, a circular surface is formed by heating, and in the case of the asymmetrical head shape (18) in plan view, an elongated surface, in particular in the manner of an ellipse, is formed by heating.

9. Adhesive closure part manufactured using a method according to one of the preceding claims, **characterized in that** it consists of a plurality of spaced-apart hooking elements (26) made of a polyamide plastic material or a polyester plastic material, each being formed from a base structure (10) and being provided with a stem (20) and a head part, protrude from a thread system to one side as part of individual, cut-open loops (12), and that the head part has a head shape (18) with a convex upper side (22) which merges at the point of a linear transition (28) into a concave hooking surface (24) which opens seamlessly into the adjoining stem (20).

10. Adhesive closure part according to claim 9, **characterized in that** the ratio of the diameter D at the point of the linear transition between the convex head shape (18) and the concave hooking surface (24) to the diameter d of the stem is ≤ 2.5, preferably ≤ 2, and particularly preferably ≤ 1.8.

## Revendications

1. Procédé de fabrication d'une pièce de fermeture adhésive, comprenant au moins les étapes ci-dessous consistant à :
- fabriquer une structure de base (10) à partir d'un système de fils présentant des boucles individuelles (12) composées au moins en partie de matière plastique polyamide ou polyester,
- découper au moins une partie des boucles (12) de manière à former deux extrémités de boucle (16) en forme de tige,
- chauffer les extrémités de boucle (16) à une température pouvant être prédéfinie et pendant un temps de chauffage pouvant être prédéfini, jusqu'à ce qu'une forme de tête (18) soit créée sous la forme d'un épaississement au niveau de l'extrémité de boucle (16) respective du fait de la tension superficielle de la matière plastique, et
- former la forme de tête (18) avec une face supérieure convexe (22) qui se transforme à l'endroit d'une transition linéaire (28) en une surface d'accrochage concave (24) qui se prolonge sans suture dans l'extrémité de boucle en forme de tige (26) s'y raccordant pour devenir un élément d'accrochage (26).

2. Procédé selon la revendication 1, **caractérisé en ce que** la structure de base (10) est constituée de
- un tissu (30) formé de fils de chaîne et de trame, au sein duquel des fils polaires individuels sont tissés en formant les boucles (12),
- un tricot avec un système de fil dans lequel les boucles individuelles (12) sont toujours reliées en séquence, ou
- un tissu tricoté comprenant une pluralité de fils parallèles les uns aux autres et qui forment les boucles (12) en étant enfilés les uns dans les autres.

3. Procédé selon la revendication 1 ou 2, **caractérisé en ce que** la boucle respective (12) est coupée, en ligne droite et dans un plan de coupe pouvant être prédéfini, à partir de la structure de base (10) à une hauteur comprise entre une région inférieure et une région supérieure, de manière à s'étendre de manière préférée parallèlement à la structure de base (10), par exemple dans une plage comprise entre 30 % et 90 %, de manière particulièrement préférée dans une plage comprise entre 50 et 80 % de la hauteur de sommet associée de la boucle (12) déduction faite du diamètre de fil respectif.

4. Procédé selon l'une quelconque des revendications 1 à 3, **caractérisé en ce que**, lors de la coupe s'étendant en ligne droite
- une forme de tête (18) symétrique est formée par chauffage ultérieur, à travers une région dans laquelle la fibre d'une boucle (12) présente une faible courbure jusqu'à la transition arquée (15), et
- une forme de tête (18) asymétrique est formée par chauffage ultérieur à travers une région dans laquelle la fibre de la boucle (12) est courbée plus fortement en direction de la transition arquée (17).

5. Procédé selon la revendication 3 et la revendication 4, **caractérisé en ce que**, pour obtenir la forme de tête (18) symétrique grâce à la coupe rectiligne, une extrémité de boucle (16) est produite en tant que préforme sous la forme d'une tige cylindrique (20), et, pour obtenir la forme de tête asymétrique (18), une tige (20) avec une surface de tête inclinée obliquement, faisant saillie par rapport à la tige (20) et se prolongeant dans la tige cylindrique (20) à partir de sa partie saillante (34) par une surface d'accrochage (24) s'étendant de manière concave, est produite en tant que préforme.

6. Procédé selon la revendication 5, **caractérisé en ce que** la longueur axiale de la préforme respective est raccourcie grâce au chauffage avec formation de la forme de tête (18) respective en direction de la forme finale correspondante.

7. Procédé selon l'une quelconque des revendications précédentes, **caractérisé en ce que** la courbure sur la face supérieure convexe correspond essentiellement, pour une forme de tête (18), à la courbure de la surface d'accrochage (24) concave prévue pour l'accrochage, de manière préférée est réalisée avec la même courbure.

8. Procédé selon l'une quelconque des revendications précédentes et la revendication 4, **caractérisé en ce que**, pour la forme de tête (18) symétrique, une surface circulaire en vue de dessus, est formée grâce au chauffage et, pour la forme de tête (18) asymétrique, une surface allongée en vue de dessus, en particulier à la manière d'une ellipse, est formée grâce au chauffage.

9. Pièce de fermeture adhésive, fabriquée grâce à un procédé selon l'une quelconque des revendications précédentes, **caractérisée en ce qu'**elle est constituée d'une pluralité d'éléments d'accrochage (26) espacés les uns des autres et constitués d'une matière plastique polyamide ou polyester, respectivement munis d'une tige (20) et d'une partie tête, formés à partir d'une structure de base (10) et faisant saillie d'un côté sous forme de boucles individuelles coupées (12) à partir d'un système de fils, et **en ce que** la partie de tête présente une forme de tête (18) avec une face supérieure convexe (22) qui, à l'endroit d'une transition linéaire (28), se prolonge en une surface d'accrochage concave (24) qui débouche sans suture dans la tige (20) attenante.

10. Pièce de fermeture adhésive selon la revendication 9, **caractérisée en ce que** le rapport du diamètre D à l'endroit de la transition linéaire entre la forme de tête convexe (18) et la surface d'accrochage concave (24) sur le diamètre d de la tige est ≤ 2,5, de manière préférée ≤ 2, de manière particulièrement préférée ≤ 1,8.
